# EUROPÄISCHE PATENTANMELDUNG

(11) **EP 1 882 765 A2**
(43) Veröffentlichungstag der Anmeldung: **30.01.2008**
(21) Anmeldenummer: 07012869.9
(22) Anmeldetag: 30.06.2007
(51) Int. Cl.: D04H 1/54, D04H 3/14

(54) **Aufgussbeutel**

(30) Priorität: 27.07.2006 DE 102006034730
(71) Anmelder: Carl Freudenberg KG, 69469 Weinheim (DE)
(72) Erfinder: Mayr, Peter, 67705 Trippstadt (DE); Müller, Peter, 68789 St. Leon-Rot (DE); Henkes, Hans, 67551 Worms (DE); Büchsel, Martin, Chapel Hill NC 27517 (US)

(57) **Zusammenfassung**

Es wird ein Aufgussbeutel beschrieben, welcher eine Lage aus einem Vliesstoff aus Bikomponenten-Fasern und/oder -filamenten aus einer hochschmelzenden und einer niedrig schmelzenden Komponente umfasst, wobei die hochschmelzende Komponente ein Polyester umfasst. Probleme bei der Konfektionierung des Vliesstoffes werden dadurch vermieden, dass die niedrigschmelzende Komponente ein ebenfalls hochschmelzendes Polymer mit einem Schmelzpunkt ≥ 200 °C umfasst.

## Beschreibung

### Technisches Gebiet

Die Erfindung betrifft Aufgussbeutel, umfassend eine Lage aus einem Vliesstoff aus Bikomponenten-Fasem und/oder -Filamenten aus einer hochschmelzenden und einer niedrig schmelzenden Komponente, wobei die hochschmelzende Komponente ein Polyester umfasst.

### Stand der Technik

Aufgussbeutel der genannten Art sind zum Beispiel aus der JP 2004338750 A und JP 2004242944 A bekannt. Die bekannten Aufgussbeutel bestehen aus einem Spinnvlies aus Kern/Mantel-Fasern mit einer hochschmelzenden Kernkomponente und einer niedrigschmelzenden Mantelkomponente. Die hochschmelzende Kernkomponente besteht aus einem Polyester, insbesondere Polyethylenterephthalat, die niedrigschmelzende Mantelkomponente aus Polypropylen oder Polyethylen. Die niedrigschmelzende Mantelkomponente ist für die Heißsiegelfähigkeit des Materials verantwortlich. Gemäß der JP 2004338750 A liegen die Schmelzpunkte von Polyester und Polypropylen hoch genug, um ein Auflösen des Materials beim Eintauchen in das heiße Wasser zum Aufbrühen der Inhaltsstoffe zu verhindern. Gemäß der JP 2004242944 A soll der Schmelzpunkt der hochschmelzenden Komponente mindestens 50°C oberhalb des Schmelzpunktes der niedrigschmelzenden Komponente liegen.

Nachteilig an den bekannten Aufgussbeuteln ist, dass es bei Konfektionierung zu Verklebungen an den Schnittstellen des Materials kommen kann.

### Darstellung der Erfindung

Der Erfindung liegt die Aufgabe zu Grunde, einen Aufgussbeutel der eingangs genannten Art so weiter zu entwickeln, dass die oben beschriebenen Probleme bei der Konfektionierung nicht auftreten. Diese Aufgabe wird durch einen Aufgussbeutel mit allen Merkmalen des Patentanspruchs 1 gelöst. Vorteilhafte Ausgestaltungen der Erfindung sind in den Unteransprüchen beschrieben.

Gemäß der obigen Erfindung ist bei einem Aufgussbeutel, welcher eine Lage aus einem Vliesstoff aus Bikomponenten-Fasern und/oder -Filamenten aus einer hochschmelzenden und einer niedrigschmelzenden Komponente umfasst, wobei die hochschmelzende Komponente ein Polyester umfasst, vorgesehen, dass die niedrigschmelzende Komponente ein ebenfalls hochschmelzendes Polymer mit einem Schmelzpunkt ≥ 200°C umfasst.

Als Mantelkomponente kommen hierbei insbesondere Co-Polyethylenterephthalat (CoPET) und/oder Polybutylenterephthalat (PBT) in Frage. Die Schmelzpunkte dieser Materialien liegen bei etwa 180 bis 225°C.

Als Kernmaterial wird man in der Regel Polyethylenterephythalat (PET) verwenden, dessen Schmelztemperatur mit 235 - 265°C deutlich höher ist.

Bikomponentenfasem oder -Filamente an sich aus CoPET/PET sind bekannt. Sie werden üblicherweise als Bindefasern/Filamente für die verschiedensten Anwendungen eingesetzt. Sie zeichnen sich nicht nur durch eine außerordentliche Temperaturstabilität, sondern auch noch durch eine sehr hohe Steifigkeit aus, weshalb an sich zu erwarten war, dass sie für die beschriebene Anwendung ungeeignet seien. Bei Polyethylen und Polypropylen handelt es sich eher um weiche Materialien, die dem Vliesstoff eine gewisse Flexibilität verleihen, wodurch dessen Weiterverarbeitbarkeit zu einem Aufgussbeutel deutlich vereinfacht wird.

Es hat sich nun in überraschender Weise gezeigt, dass Vliesstoffe aus Bikomponentenfasern/filamente aus CoPET/PET oder PBT/PET trotz der hohen Steifigkeit gut weiterzuverarbeiten sind. Das Verschweißen des Materials zu Aufgussbeuteln kann in einfacher Weise mittels Beaufschlagung mit thermischer Energie oder durch Ultraschallverschweißen erfolgen. Bei der Weiterkonfektionierung tritt das Problem der verschmierten Schnittkanten nicht auf. Darüber hinaus hat sich in überraschender Weise gezeigt, dass der optische Eindruck eines Aufgussbeutels durch die hohe Steifigkeit des Materials wesentlich verbessert wird. Ein erfindungsgemäßer Aufgussbeutel zeichnet sich durch eine verbesserte pop-up-Funktion aus. Das bedeutet, dass der Aufgussbeutel formstabil ist und auch bei mechanischen Deformationen, z.B. in der Verpackung, nach dem Entnehmen seine ursprüngliche Form wieder einnimmt.

Die Bikomponenten-Fasern beziehungsweise -Filamente sind vorzugsweise als Kern/Mantel-Fasern/Filamente ausgebildet. Die vorliegende Erfindung ist jedoch keinesfalls auf diesen Typ von Bikomponenten-Fasern/Filamente beschränkt. So können die Bikomponenten-Fasern/Filamente, beispielsweise aus Seite-an-Seite-Fasern ausgebildet sein.

Der erfindungsgemäße Aufgussbeutel ist vorzugsweise aus einem Spinnvlies gefertigt, bei welchem die Gefahr des Herauslösens einzelner Fasern, wie es beispielsweise bei der Verwendung von Stapelfasern der Fall sein kann, nur gering ist.

Das Flächengewicht des für den erfindungsgemäßen Aufgussbeutel verwendeten Vliesstoffs liegt vorzugsweise zwischen 10 und 30 g/m², besonders bevorzugt zwischen 16 und 22 g/m². Bei niedrigeren Flächengewichten wird die Vliesstoffschicht zu ungleichmäßig, bei höheren Flächengewichten wird die Durchsichtigkeit des Materials beeinträchtigt.

Die Dicke des verwendeten Vliesstoffmaterials liegt vorzugsweise zwischen 0,05 und 0,15 mm, wobei eine Dicke von etwa 0,07 mm bevorzugt wird. Bei einer zu geringen Dicke nimmt die Steifigkeit des Materials zu stark ab. Der optische Eindruck eines Aufgussbeutels aus diesem Material wird beeinträchtigt. Bei zu großen Dicken verschlechtert sich dagegen die Verarbeitbarkeit des Materials.

Die Faser- beziehungsweise Filamentdicke eines für einen erfindungsgemäßen Aufgussbeutel verwendeten Vliesstoffmaterials liegt vorzugsweise zwischen 1 und 2,5 dtex besonders bevorzugt bei etwa 1,7 dtex. Bei zu geringen Filamentbeziehungsweise Faserdicken wird das Material so dicht, dass der Flüssigkeitsbeziehungsweise Wirkstoffaustausch beeinträchtigt wird. Bei zu großen Faserdicken kann es zu einem Ausfall des beinhalteten Wirkstoffs, kommen.

Die Penetrationsrate sollte vorzugsweise kleiner 3 Prozent betragen. Unter Penetrationsrate des Vliesstoffs ist der Durchgang bzw. das Ausfallen bestimmter Teepartikel - Kornfraktionen durch die Vliesstoffstruktur zu verstehen. Eine geringe Penetrationsrate bedeutet, dass die Teepartikel/bestandteile im Ausgussbeutel weitgehend zurück gehalten werden.

Der Pro-Loch-Durchsatz liegt vorzugsweise zwischen 0,4 und 0,7 g pro Loch und Minute. Dieser Bereich an Pro-Lochdurchsätzen hat sich hinsichtlich der resultierenden Vlieseigenschaften, Penetrationsraten, der Wirtschaftlichkeit und der Verarbeitbarkeit als vorteilhaft erwiesen.

Ein erfindungsgemäßer Aufgussbeutel zeichnet sich durch eine hohe Festigkeit und Medienbeständigkeit aus. Gleichzeitig weist er eine hohe Durchlässigkeit für die für den Aufguss verwendete Flüssigkeiten sowie für die beim Aufguss extrahierten Stoffe auf, während unerwünschte Fein- und Feinstpartikel zuverlässig im Beutel zurückgehalten werden. Bei Verwendung glatter Kalanderwalzen bei der Vliesstoffherstellung ist das Material hoch transparent und daher insbesondere für die Anwendungen sehr geeignet, bei denen es neben den guten Infusionseigenschaften zusätzlich noch auf den optischen Eindruck ankommt, beispielsweise im Bereich Teebeutel.

Ein erfindungsgemäßer Aufgussbeutel findet daher vorzugsweise als Teebeutel Anwendung. Für diese Anwendung ist es, wie oben bereits erwähnt, vorteilhaft, das verwendete Vliesstoff material glatt zu kalandrieren, damit eine möglichst hohe Transparenz gewährleistet ist. Der sehr gute optische Eindruck wird durch das hohe pop-up-Vermögen des Beutels noch verstärkt.

Eine weitere bevorzugte Anwendung des erfindungsgemäßen Vliesstoffs ist die Verwendung als Coffee-Pod. Für diese Anwendung wird von den Endverbrauchern in der Regel ein weniger transparentes Material bevorzugt, was sich in einfacher Weise beispielsweise durch die Verwendung von Gravurwalzen beim Kalandrieren des Vliesstoffes realisieren lässt.

Der erfindungsgemäße Aufgussbeutel kann darüber hinaus generell als Behälter für Wirksubstanzen Anwendung finden, sowohl für Heiß-als auch Kaltanwendungen. So ist beispielsweise die Verwendung generell im Heißgetränke- oder Erfrischungsgetränkebereich denkbar. Ebenfalls denkbar ist die Verwendung beispielsweise für Suppen. Auch im Falle medizinischer Bäder, beispielsweise Kamillenbäder, können erfindungsgemäße Aufgussbeutel zur Anwendung kommen. Der erfindungsgemäße Aufgussbeutel ist jedoch keinesfalls auf die beschriebenen Anwendungen beschränkt.

## Patentansprüche

1. Aufgussbeutel, umfassend eine Lage aus einem Vliesstoff aus Bikomponenten-Fasern und/oder -filamenten aus einer hochschmelzenden und einer niedrig schmelzenden Komponente, wobei die hochschmelzende Komponente ein Polyester umfasst, **dadurch gekennzeichnet, dass** die niedrigschmelzende Komponente ein ebenfalls hochschmelzendes Polymer mit einem Schmelzpunkt ≥ 200 °C umfasst.

2. Aufgussbeutel nach Anspruch 1, **dadurch gekennzeichnet, dass** die hochschmelzende Komponente Polyethylenterephtalat (PET) umfasst.

3. Aufgussbeutel nach Anspruch 1 oder 2, **dadurch gekennzeichnet, dass** die niedrigschmelzende Komponente CoPET und/oder PBT umfasst.

4. Aufgussbeutel nach einem der Ansprüche 1 bis 3, **dadurch gekennzeichnet, dass** die Bikomponentenfasern/filamente als Kern/Mantel-Fasern/Filamente ausgebildet sind.

5. Aufgussbeutel nach einem der Ansprüche 1 bis 4, **dadurch gekennzeichnet, dass** der Vliesstoff einen Spinnvlies ist.

6. Aufgussbeutel nach einem der Ansprüche 1 bis 5, **dadurch gekennzeichnet, dass** das Flächengewicht der Lage 10 bis 30 g/m², bevorzugt 16 bis 22 g/m² beträgt.

7. Aufgussbeutel nach einem der Ansprüche 1 bis 6, **dadurch gekennzeichnet, dass** die Dicke der Lage 0,05 bis 0,15 mm beträgt.

8. Aufgussbeutel nach einem der Ansprüche 1 bis 7, **dadurch gekennzeichnet, dass** die Faser/filamentdicke 1 bis 2,5 dtex, vorzugsweise etwa 1,7 dtex beträgt.

9. Aufgussbeutel nach einem der Ansprüche 1 bis 8, **dadurch gekennzeichnet, dass** die Penetrationsrate < 3 % beträgt.

10. Aufgussbeutel nach einem der Ansprüche 1 bis 9, **dadurch gekennzeichnet, dass** der pro-Loch-Durchsatz 0,4 - 0,7 g/(Loch*min) beträgt.

11. Ausgussbeutel nach einem der Ansprüche 1 bis 10, **dadurch gekennzeichnet,dass** der Vliesstoff glatt kalandriert ist.

12. Ausgussbeutel nach einem der Ansprüche 1 bis 10, **dadurch gekennzeichnet, dass** der Vliesstoff mittels einer Gravurwalze kalandriert ist.

13. Verwendung eines Aufgussbeutels nach einem der Ansprüche 1 bis 12 als Teebeutel.

14. Verwendung eines Aufgussbeutels nach einem der Ansprüche 1 bis 12 als Coffe-Pod.
